# FASCICULE DE BREVET EUROPEEN

(11) **EP 1 056 561 B1**
(45) Date de publication et mention de la délivrance du brevet: **28.11.2001**
(21) Numéro de dépôt: 99936045.6
(22) Date de dépôt: 26.02.1999
(51) Int. Cl.: B22D 21/04

(54) **PROCEDE POUR PROTEGER DE L'OXYDATION UN METAL LIQUIDE NON FERREUX**
VERFAHREN ZUM SCHÜTZEN FLÜSSIGER NICHTEISENMETALLE VOR OXYDATION
METHOD FOR PROTECTING A NON-FERROUS LIQUID METAL FROM OXIDATION

(30) Priorité: 26.02.1998 FR 9802315
(43) Date de publication de la demande: 06.12.2000
(73) Titulaire: Brochot S.A., 93297 Tremblay en France (FR)
(72) Inventeur: PESCHEUX, Michel, F-77170 Brie-Comte-Robert (FR); RHODON, Michel, F-93290 Tremblay-en-France (FR)
(74) Mandataire: Lemoine, Robert
(86) Numéro de dépôt international: FR9900434
(87) Numéro de publication internationale: WO9943458

(56) Documents cités:
- WO-A-97/21510
- FR-A- 2 047 250
- US-A- 3 843 355
- W. BÜCHEN: "Oxidationsschutz bei Aluminium- und Magnesium...." GIESSEREI, vol. 77, no. 18, 3 septembre 1990, pages 581-585, XP000151201 Düsseldorf, DE
- G. SCHEMM: "Schwefelhexafluorid als Oxydationsschutz ....." GIESSEREI, vol. 58, no. 19, 23 septembre 1971, pages 558-565, XP002085525 Düsseldorf, DE
- ERNST BRUNHUBER: "GIESSEREI LEXIKON" 1991 , SCHIELE & SCHÖN GMBH , BERLIN, DE XP002085526 voir page 675, colonne de droite, ligne 33 - page 676, colonne de gauche, ligne 25

## Description

La présente invention concerne un procédé pour protéger de l'oxydation et de l'inflammation un métal liquide non ferreux, notamment du magnésium liquide, dans une machine mettant en oeuvre ce métal ou ses alliages.

Il est connu, dans les machines de coulée destinées à fabriquer des lingots de magnésium et de ses alliages, de protéger le magnésium contre les phénomènes d'oxydation et d'inflammation en injectant à sa surface des mélanges gazeux inertants ou inhibiteurs, constitués d'un ou de plusieurs gaz tels que le dioxyde de carbone, l'air, l'azote et l'argon, contenant des gaz tels que l'hexafluorure de soufre (SF₆), ou autres composés fluorés tels que BF₃, (CClF₂)₂, ou le dioxyde de soufre. (SO₂). Toutefois, compte tenu de la nature des gaz ainsi injectés, ce mode opératoire présente des risques importants pour la santé humaine et pour l'environnement.

La présente invention a pour objet de remédier aux inconvénients mentionnés ci-dessus, et propose à cet effet un procédé pour protéger un métal non ferreux liquide de l'oxydation et de l'inflammation dans une. machine mettant en oeuvre ce métal ou ses alliages, consistant à disposer un mélange gazeux contenant du dioxyde de carbone à la surface du métal non ferreux, et ne présentant pratiquement aucun risque pour la santé des opérateurs ni pour l'environnement, car ne mettant pas en oeuvre les composés fluorés cités plus haut ni le SO₂.

Selon la présente invention, le procédé se caractérise en ce que le mélange gazeux est préparé en ajoutant au dioxyde de carbone, exclusivement un gaz oxydant, de l'argon et du xénon, ce mélange gazeux ayant des propriétés protégeant de l'atmosphère ambiante et la proportion de dioxyde de carbone dans ce mélange gazeux étant dans la plage de 50 à 90 % en volume.

Avantageusement, la proportion en volume dans le mélange gazeux du gaz oxydant est dans la plage de 5 à 15 %, celle de l'argon est au maximum de 40 %, et celle du xénon est au maximum de 10 %.

Avantageusement, selon l'invention, les composants du mélange gazeux sont asséchés avant leur contact avec le métal.

Le rôle respectif de chacun des quatre constituants du mélange gazeux selon l'invention est le suivant :
- le dioxyde de carbone (CO₂) est un gaz lourd, et présentant en outre des propriétés d'adsorption sur la magnésie (MgO), ce qui renforce l'erfet de barrière de cette dernière ;
- le gaz oxydant permet d'obtenir en surface une couche de magnésie jouant un rôle de barrière ;
- l'argon, gaz lourd, non oxydant et insensible au rayonnement du magnésium à haute température, assure une limitation de l'échauffement du mélange gazeux et ainsi des phénomènes de convection associés ;
- le xénon, gaz très lourd, inerte et également insensible au rayonnement du magnésium à haute température, permet de donner au mélange un poids spécifique plus important.

C'est l'assemblage des propriétés respectives de ces quatre composants, et l'interaction de ceux-ci, qui permet d'obtenir une protection optimum du métal liquide, en particulier du magnésium.

Pour bien faire comprendre l'invention on en décrira ci-après, à titre d'exemple sans caractère limitatif, un mode de mise-en-oeuvre préféré en référence au dessin schématique annexé dont la figure unique est une vue schématique partielle d'une machine de coulée de lingots de magnésium.

En référence au dessin, on a représenté une machine de coulée comprenant une chaîne de coulée 1 portant une succession de lingotières 2 circulant en continu en regard d'un tube de coulée 3 par lequel du magnésium à l'état liquide est déposé dans les lingotières 2.

Pour protéger de l'air ambiant le magnésium déposé dans les lingotières 2, en évitant son oxydation et son inflammation, un mélange gazeux de protection est distribué par des rampes d'injection 4 dans les lingotières 2 vides avant la coulée, puis à la surface du métal dans les lingotières 2 pleines, jusqu'au point où la surface du lingot-5 est solidifiée et ne craint plus d'oxydation.

Pour limiter la consommation de gaz et augmenter son efficacité, la zone des rampes d'injection 4 est généralement couverte par une hotte de confinement 6.

Le mélange gazeux de protection est préparé à partir d'une bouteille 7 contenant du dioxyde de carbone (CO₂), d'une bouteille 8 contenant de l'air sec, d'une bouteille 9 contenant de l'argon et d'une bouteille 10 contenant du xénon. Les bouteilles 7 à 10 sous pression sont associées de façon connue à un dispositif de détente et de mélange approprié.

Dans l'exemple particulier décrit le mélange gazeux injecté par les rampes 4 comprend des proportions en volume de 70% de dioxyde de carbone, de 9% d'air sec, de 20% d'argon et de 1% de xénon, et l'on constate que ce mélange gazeux assure une protection efficace, contre l'oxydation et l'inflammation, du magnésium liquide contenu dans les lingotières 2.

On comprendra que la description ci-dessus a été donnée à simple titre d'exemple, sans caractère limitatif, et que des adjonctions ou des modifications constructives pourraient y être apportées sans sortir du cadre de la présente invention. On comprendra en particulier qu'on a décrit à titre d'exemple l'application du procédé selon l'invention à une machine de coulée de lingots de magnésium, mais que le métal traité pourrait être un autre métal liquide non ferreux, et que la machine concernée pourrait être une autre machine de mise-en-oeuvre de ce métal.

## Revendications

1. Procédé pour protéger un métal non. ferreux liquide de l'oxydation et de l'inflammation dans une machine mettant en oeuvre ce métal ou ses alliages, consistant à disposer un mélange gazeux contenant du dioxyde de carbone à la surface du métal non ferreux, **caractérisé en ce que** le mélange gazeux est préparé en ajoutant au dioxyde de carbone, exclusivement un gaz oxydant, de l'argon et du xénon, ce mélange gazeux ayant des propriétés protégeant de l'atmosphère ambiante et la proportion de dioxyde de carbone dans ce mélange gazeux étant dans la plage de 50 à 90 % en volume.

2. Procédé selon la revendication 1, **caractérisé en ce que** la proportion en volume de gaz oxydant dans le mélange gazeux est dans la plage de 5 à 15 %.

3. Procédé selon l'une quelconque des revendications 1 et 2, **caractérisé en ce que** la proportion en volume d'argon dans le mélange gazeux est au maximum de 40 %.

4. Procédé selon l'une quelconque des revendications précédentes, **caractérisé en ce que** la proportion en volume du xénon dans le mélange gazeux est au maximum de 10 %.

5. Procédé selon l'une quelconque des revendications précédentes, **caractérisé en ce que** le gaz. oxydant est constitué par de l'air sec.

6. Procédé selon l'une quelconque des revendications précédentes, **caractérisé en ce que** les composants du mélange gazeux sont asséchés avant leur contact avec le métal.

7. Procédé selon l'une quelconque des revendications précédentes, **caractérisé en ce que** le métal protégé est du magnésium liquide.

8. Procédé selon l'une quelconque des revendications précédentes, **caractérisé en ce que** la machine de mise en ouvre du métal non ferreux liquide est une machine de coulée.

## Patentansprüche

1. Verfahren zum Schutz eines flüssigen Nichteisenmetalls vor Oxydation und Entzündung in einer Maschine, die mit diesem Metall oder seiner Legierungen arbeitet, bei dem an der Oberfläche des Nichteisenmetalls ein gasförmiges Gemisch angeordnet wird, das Kohlendioxid enthält, **dadurch gekennzeichnet, dass** das gasförmige Gemisch durch Hinzufügung von ausschließlich oxidierendem Gas, Argon und Xenon zum Kohlendioxid hergestellt wird, wobei dieses gasförmige Gemisch Eigenschaften zum Schutz vor der Umgebungsatmosphäre aufweist, und das Verhältnis des Kohlendioxids in diesem gasförmigen Gemisch im Bereich von 50 bis 90 Vol.% liegt.

2. Verfahren gemäß Patentanspruch 1, **dadurch gekennzeichnet, dass** das Verhältnis an Volumen des oxidirenden Gases im gasförmigen Gemisch im Bereich von 5 bis 15 % liegt.

3. Verfahren gemäß irgendeinem der Patentansprüche 1 und 2, **dadurch gekennzeichnet, dass** das Verhältnis an Volumen von Argon im gasförmigen Gemisch maximal 40 % beträgt.

4. Verfahren gemäß irgendeinem der vorhergehenden Patentansprüche, **dadurch gekennzeichnet, dass** das Verhältnis an Volumen von Xenon im gasförmigen Gemisch maximal 10 % beträgt.

5. Verfahren gemäß irgendeinem der vorhergehenden Patentansprüche, **dadurch gekennzeichnet, dass** das oxidirende Gas trockene Luft ist.

6. Verfahren gemäß irgendeinem der vorhergehenden Patentansprüche, **dadurch gekennzeichnet, dass** die Bastandteile des gasförmigen Gemisches vor deren Kontakt mit dem Metall entwässert werden.

7. Verfahren gemäß irgendeinem der vorhergehenden Patentansprüche, **dadurch gekennzeichnet, dass** das geschützte Metall flüssiges Magnesium ist.

8. Verfahren gemäß irgendeinem der vorhergehenden Patentansprüche, **dadurch gekennzeichnet, dass** die Maschine, die mit flüssigem Nichteisenmetall arbeitet, eine Gießmaschine ist.

## Claims

1. A process for protecting a non-ferrous liquid metal from oxidation and ignition in a machine processing said metal or alloys thereof, consisting in disposing a gaseous mixture containing carbon dioxide at the surface of the non-ferrous metal, **characterized in that** the gaseous mixture is prepared by adding to the carbon dioxide an oxidizing gas, argon and xenon exclusively, said gaseous mixture having properties ensuring protection from the ambient atmosphere and the proportion of carbon dioxide in said gaseous mixture being within the range of 50 to 90 % by volume.

2. The process according to claim 1, **characterized in that** the proportion by volume of oxidizing gas in the gaseous mixture is within the range of 5 to 15%.

3. The process according to either of claims 1 and 2, **characterized in that** the proportion by volume of argon in the gaseous mixture is at most 40%.

4. The process according to any of the preceding claims, **characterized in that** the proportion by volume of xenon in the gaseous mixture is at most 10%.

5. The process according to any of the preceding claims, **characterized in that** the oxidizing gas consists of dry air.

6. The process according to any of the preceding claims, **characterized in that** the components of the gaseous mixture are dried before their coming into contact with the metal.

7. The process according to any of the preceding claims, **characterized in that** the metal protected is liquid magnesium.

8. The process according to any of the preceding claims, **characterized in that** the machine processing the non-ferrous liquid metal is a casting machine.
